# EUROPÄISCHE PATENTSCHRIFT

(11) **EP 1 212 474 B1**
(45) Veröffentlichungstag und Bekanntmachung des Hinweises auf die Patenterteilung: **30.07.2003**
(21) Anmeldenummer: 00953149.2
(22) Anmeldetag: 03.08.2000
(51) Int. Cl.: C22C 38/08, H01H 37/52, H04N 5/64

(54) **WÄRMEAUSDEHNUNGSARME EISEN-NICKEL-LEGIERUNG MIT BESONDEREN MECHANISCHEN EIGENSCHAFTEN**
IRON-NICKEL ALLOY WITH LOW THERMAL EXPANSION COEFFICIENT AND EXCEPTIONAL MECHANICAL PROPERTIES
ALLIAGE FER-NICKEL A FAIBLE DILATATION THERMIQUE, PRESENTANT DES PROPRIETES MECANIQUES PARTICULIERES

(30) Priorität: 17.09.1999 DE 19944578
(43) Veröffentlichungstag der Anmeldung: 12.06.2002
(73) Patentinhaber: ThyssenKrupp VDM GmbH, 58791 Werdohl (DE)
(72) Erfinder: GEHRMANN, Bodo, D-58840 Plettenberg (DE); ERPENBECK, Burkhard, D-58802 Balve (DE)
(86) Internationale Anmeldenummer: EP0007532
(87) Internationale Veröffentlichungsnummer: WO01021848

(56) Entgegenhaltungen:
- EP-A- 0 723 025
- DE-A- 3 642 205
- PATENT ABSTRACTS OF JAPAN vol. 1998, no. 08, 30. Juni 1998 (1998-06-30) & JP 10 060528 A (SUMITOMO METAL IND LTD), 3. März 1998 (1998-03-03)
- PATENT ABSTRACTS OF JAPAN vol. 1998, no. 05, 30. April 1998 (1998-04-30) & JP 10 017997 A (SUMITOMO METAL IND LTD), 20. Januar 1998 (1998-01-20)
- PATENT ABSTRACTS OF JAPAN vol. 1996, no. 08, 30. August 1996 (1996-08-30) & JP 08 100242 A (HITACHI METALS LTD), 16. April 1996 (1996-04-16)
- PATENT ABSTRACTS OF JAPAN vol. 017, no. 394 (C-1088), 23. Juli 1993 (1993-07-23) & JP 05 070894 A (HITACHI METALS LTD), 23. März 1993 (1993-03-23)
- PATENT ABSTRACTS OF JAPAN vol. 017, no. 142 (C-1038), 23. März 1993 (1993-03-23) & JP 04 311548 A (HITACHI METALS LTD), 4. November 1992 (1992-11-04)
- PATENT ABSTRACTS OF JAPAN vol. 011, no. 003 (C-395), 7. Januar 1987 (1987-01-07) & JP 61 183443 A (DAIDO STEEL CO LTD), 16. August 1986 (1986-08-16)

## Beschreibung

Die Erfindung betrifft eine ausdehnungsarme Eisen-Nickel-Legierung mit besonderen mechanischen Eigenschaften.

Es ist bekannt, daß Eisenbasislegierungen mit etwa 36 % Nickel niedrige Wärmeausdehnungskoeffizienten im Temperaturbereich zwischen 20 und 100°C haben. Diese Legierungen werden deshalb schon seit einigen Jahrzehnten dort eingesetzt, wo auch bei Temperaturänderungen konstante Längen gefordert werden, wie bei Präzisionsinstrumenten, Uhren oder Bimetallen. Mit der Entwicklung der Farbfernsehgeräte und Computer-Monitore in Richtung höherer Auflösung, Farbtreue und Kontraststärke auch bei ungünstigen Lichtverhältnissen und insbesondere im Hinblick des Trends zu immer flacheren und größeren Bildschirmen werden zunehmend Eisen-Nickel-Werkstoffe für Lochmasken eingesetzt.

Technische Eisen-Nickel-Legierungen mit etwa 36 % Nickel haben im Temperaturbereich von 20 bis 100°C, wie sie in herkömmlichen Bildschirmröhren vorherrschen, im weichgeglühten Zustand einen thermischen Ausdehnungskoeffizienten zwischen 1,2 und 1,8 x 10⁻⁶/K, wie dies im Stahl-Eisen-Werkstoffblatt (SEW-385, Ausgabe 1991) bezeichnet ist. Insbesondere für Schattenmasken sind auch weiterentwickelte Werkstoffe mit etwa 36 % Nickel im Einsatz, die niedrigere Wärmeausdehnungskoeffizienten im Temperaturbereich von 20 bis 100°C zwischen 0,6 und 1,2 x 10⁻⁶/K erreichen.

Für in Rahmen vorgespannte Schattenmasken wird ein ausdehnungsarmer Werkstoff mit einer gegenüber der bisher verwendeten Legierung verbesserten Kriechbeständigkeit gefordert. Die Schattenmasken und die Rahmenteile für die Schattenmasken werden bei Temperaturen bis zu etwa 580°C einer sogenannten Schwärzungsglühung unterzogen. Hierbei wird eine dunkle Eisenoxidschicht erzeugt, mit der eine bessere visuelle Bildqualität erzielt wird.

Die bisher verwendete Eisenbasislegierung mit etwa 36 % Nickel erzielt eine Kriechfestigkeit A₈₀ von etwa 2,6 % bei folgenden Prüfbedingungen: 1 Stunde bei 580°C bei einer Belastung von 138 MPa.

Die Vorspannung der Schattenmasken in vertikaler Richtung wird mit den vertikalen Rahmenteilen erzeugt. Als Werkstoff kommen bisher Eisen-Nickel-Legierungen mit etwa 41 % Nickel zur Anwendung, wobei diese Legierungen bekannt sind als Werkstoffe für z.B. Metallglasanschmelzungen oder für Leadframes. Die technologischen Eigenschaften sind wie folgt: Die Kriechfestigkeit A₈₀ beträgt etwa 0,5 %, gemessen unter den gleichen Prüfbedingungen wie zuvor für die 36 % nickelhaltige Legierung, d.h. 1 Stunde bei 580°C bei einer Belastung von 138 MPa. Die vertikalen Rahmenteile aus dieser Legierung dehnen sich gemäß eines Wärmeausdehnungskoeffizienten von etwa 4,8 x 10⁻⁶/K im Temperaturbereich von 20 bis 100°C stärker aus, als die Schattenmaske, die aus der Eisen-Nickel-Legierung mit etwa 36 % Nickel gefertigt ist.

Neuentwickelte Werkstoffe für die horizontalen Rahmenteile sollen die gleichen niedrigen. Wärmeausdehnungseigenschaften aufweisen, wie die für die Schattenmasken bisher verwendete Eisen-Nickel-Legierung, die neben Eisen und etwa 36 % Ni im wesentlichen nur herstellungsbedingte Beimengungen in geringem Maße enthält.

Ebenso wie für die Schattenmasken werden auch für die Rahmenteile Werkstoffe gefordert, die gegenüber den bisher verwendeten Legierungen eine verbesserte Kriechbeständigkeit bei Temperaturen bis 580°C aufweisen. Die Größe und der temperaturabhängige Verlauf der Ausdehnungskoeffizienten sollen denen der bisher verwendeten Werkstoffe nahezu entsprechen.

Es ist weiterhin bekannt, daß geeignete Zusätze zu Eisen-Nickel-Legierungen härtesteigernd wirken können. Es kommen diesbezüglich z.B. Molybdän und Chrom in Kombination mit Kohlenstoff zum Einsatz. Hierbei erhöht sich die Streckgrenze und Festigkeit.

Allerdings können zu hohe Summengehalte der Elemente Molybdän, Chrom und Kohlenstoff die Wärmeausdehnungskoeffizienten zu sehr erhöhen.

Als Drahtwerkstoff für Überlandleitungen wurde eine Eisen-Nickel-Legierung bekannt, die etwa 38 Ni, 2 % Mo, 0,8 % Cr und 0,25 % C sowie herstellungsbedingte Beimengungen und Rest Eisen enthält. Im lösungsgeglühten Zustand weist diese Legierung einen Wärmeausdehnungskoeffizienten zwischen 20 und 100°C von etwa 4 x 10⁻⁶/K auf. Die Zugfestigkeit kann im gehärteten Zustand Werte größer 1000 N/mm² erreichen.

Der JP-A 10060528 ist eine Invar-Legierung zu entnehmen, die folgende Zusammensetzung aufweist: ≤ 0,1 %C, 0,35 % Si, ≤ 1,0 % Mn, 0,015 % P, ≤ 0,005 % S, ≤ 0,3 % Cr, 35 - 37 % Ni, 0 - 0,5 % V, 0,01 % Al, 0 - 1 % Nb, 0 - 0,005 % B, ≤ 0,005 %N, Rest Fe sowie herstellungsbedingte Verunreinigungen.

In der JP-A 10017997 ist eine weitere Invar-Legierung beschrieben, die (in Masse-%) folgende Zusammensetzung beinhaltet: 0,015 % - 0,10 % C, ≤ 0,35 % Si, ≤ 1,0 %Mn, ≤ 0,015 % P, ≤ 0,0010 % S, 0,3 % Cr, 35 - 37 % Ni, 0 - 0,5 % Mo, 0 - 0,05 % V, ≤ 0,01 % Al, 0,15 - < 1,0 % Nb, ≤ 0,003 % Ti, ≤ 0,005 % N, wobei S auf ≤ 0,002 % und Ti auf 0,05 - 0,2% eingestellt ist. Femer können 0,0005 - 0,005 % B hinzulegiert werden. Rest Eisen und herstellungsbedingte Verunreinigungen.

Die JP-61183443 betrifft eine Legierung mir geringem thermischen Ausdehnungskoeffizienten, beinhaltend folgende Legeirungselemente: 25 - 50 % Ni, ≤ 0,30 % C, ≤ 2,0 % Si + Mn, ≤ 10 % eines oder mehrerer der Elemente Al, Cr, Mo, W, V, Nb, Ta, Ti, Zr und Hf, Rest Fe sowie herstellungsbedingte Verunreinigungen. Diese Legierung soll unter anderem für Teile von Elektronenröhren, Meßinstrumente oder dergleichen eingesetzt werden.

Schließlich beschreibt die DE-A 3642205 einen Schattenmaskenwerkstoff, der in Gew. % im wesentlichen besteht aus ≤ 0,10 % C, ≤ 0,30 % Si, ≤ 0,30 % Al, 0,1 - 1,0 % Mn, 34 - 38 % Ni, einen oder mehreren zusätzlicher Elemente aus, Ti, Zr, B, Mo, Nb, N, P, Cu, V, Mg, Co und W in Gehalten von 0,01 - 1,0 %, Rest Fe und unvermeidbarer Verunreinigungen.

Ziel des Erfindungsgegenstandes ist es, eine kriechbeständige und ausdehnungsarme Eisen-Nickel-Legierung dahingehend zu entwickeln, daß sie die im Stand der Technik angeführten Nachteile nicht mehr besitzt, preiswert in der Herstellung ist und für eine Vielzahl technischer Anwendungsgebiete eingesetzt werden kann.

Dieses Ziel wird erreicht mit einer kriechbeständigen und ausdehnungsarmen Eisen-Nickel-Legierung, die (in Masse-%) neben 0,08 bis 0,12 % C, max. 1 % Mn, und max. 1 % Si einen Mo-Gehalt von 0,4 bis 0,8 % und/oder einen Cr-Gehalt von 0,1 bis 0,3 %, max. 1% Nb sowie einen Ni-Gehalt von 35 bis 38 % sowie gegebenenfalls zwischen 0.5 und 7% kobalt beinhaltet, Rest Eisen und herstellungsbedingte Verunreinigungen, wobei die Legierung im Temperaturbereich von 20 bis 100°C einen Wärmeausdehnungskoeffizienten < 6,0 x 10⁻⁶/K aufweist.

Die erforderlichen technologischen Eigenschaften für die Anwendung als Werkstoff insbesondere für vertikale Rahmenteile von Schattenmasken können mit der erfindungsgemäßen Eisen-Nickel-Legierung eingestellt werden, wobei die Zusammensetzung hinsichtlich der Gehalte an Ni, Mo, Cr und C so gewählt werden kann, daß die gewünschten Wärmeausdehnungskoeffizienten und mechanischen Eigenschaften vorliegen.

Der Erfindungsgegenstand ist neben Rahmenteilen und Schattenmasken für Bildschirme und Monitore bevorzugt auch einsetzbar für folgende Gegenstände:
- passive Komponenten von Thermobimetallen
- Komponenten in der Laser-Technologie
- Leadframes
- Bauteile von Elektronenkanonen, insbesondere in Fernsehröhren
- Komponenten zur Herstellung, Lagerung und Transport von verflüssigten Gasen

Im folgenden wird die erfindungsgemäße Legierung in Bezug auf ihre mechanischen Eigenschaften mit Legierungen gemäß Stand der Technik verglichen.

Die Zusammensetzung E4 der erfindungsgemäßen Legierungen für die Anwendung als Werkstoff für den vertikalen Rahmen z.B. eines Monitors enthält neben den Gehalten (in Masse-%) an 35 bis 38 % Ni, 0,4 bis 0,8 % Mo, 0,1 bis 0,3 % Cr und darüberhinaus 0,08 bis 0,12 % C sowie max. 1 % Mn, max. 1 % Si, max. 1 % Nb und übliche herstellungsbedingte Beimengungen in nur sehr geringer Menge. Der Wärmeausdehnungskoeffizient zwischen 20 und 100°C ist mit dem niedrigen Wert von etwa 1,8 x 10⁻⁶/K nahezu vergleichbar mit dem Ausdehnungskoeffizienten der bisher verwendeten EisenNickel-Legierung T2 im Stande der Technik. Die für die Anwendung notwendige Verbesserung der mechanischen Eigenschaften ist mit der erfindungsgemäßen Legierung E4 ebenfalls erreicht, insbesondere insofern, daß die Kriechbeständigkeit, gemessen an einer 1,4 mm dicken kaltgewalzten Probe als Dehnung A₈₀ bei 580°C und bei einer einstündigen höheren Belastung von 200 MPa, mit einem Wert von etwa 0,03 % gegeben ist. Die erfindungsgemäße Legierung E4 zeichnet sich ebenfalls durch eine hervorragende Verarbeitbarkeit aus und verlangt bei der Produktion keine zusätzlichen Verfahrensschritte. D.h. zur Einstellung der besonders guten mechanischen Eigenschaften ist keine weitere Aushärtewärmebehandlung notwendig. Der Rahmen kann direkt aus dem kaltgewalzten Zustand gebogen werden. Die mechanischen Eigenschaften sind in diesem Zustand, wie sie zuvor beschrieben wurden, gegeben. Sie zeigt darüberhinaus eine den Bedürfnissen entsprechende Langzeitstabilität ihrer thermischen Eigenschaften.

Die mechanischen Eigenschaften, die im Warmzugversuch ohne und mit Belastung bei der Prüftemperatur 580°C bestimmt wurden, als auch die magnetische Koerzitivfeldstärke sowie die Wärmeausdehnungskoeffizienten, sind für die erfindungsgemäß Legierung E4 im Vergleich zu den Eigenschaften der Legierungen T1 und T2, die dem Stand der Technik entsprechen, in der Tabelle 1 aufgeführt.

**Tabelle 1:**

| | | | | |
|---|---|---|---|---|
| Mechanische Eigenschaften Dehngrenze, Zugfestigkeit, Bruchdehnung bei 580°C, bestimmt im Warmzugversuch, als auch die Kriechfestigkeit bei 1h bei 580°C bei der Belastung von 138 MPa bzw. 200 MPa und der Wärmeausdehnungskoeffizient der erfindungsgemäße Legierung E4 im Vergleich zu den Legierungen T1 und T2, die dem Stand der Technik entsprechen. Die Prüfkörper wurden aus an 1,4 mm kaltgewalztem Band gefertigt. | | | | |

| Legierung | | E4 | T1 | T2 |
|---|---|---|---|---|
| Warmzugversuch bei 580°C | | | | |
| Dehngrenze | | | | |
| R_{p0,005} | (N/mm²) | | 189 | 261 |
| R_{p0,01} | (N/mm²) | 347 | | |
| R_{p0,2} | (N/mm²) | 438 | 312 | 322 |

| Zugfestigkeit | | | | |
|---|---|---|---|---|
| Rₘ | (N/mm²) | 451 | 411 | 381 |

| Bruchdehnung | | | | |
|---|---|---|---|---|
| A₈₀ | (%) | 4,40 | 7,5 | 6,4 |

| Kriechfestigkeit/Belastung 200 N/mm² | | 200 N/mm² | 138N/mm² | |
|---|---|---|---|---|
| A₈₀(580°C/1h) | (%) | 0,03 | 0,54 | 2,61 |

| Wärmeausdehnungskoeffizienten (von 20°C bis zur Prüftemperatur T in 10⁻⁶/K) | | | | |
|---|---|---|---|---|
| T (°C) | | | | |
| 100 | | 1,8 | 4,88 | 1,26 |
| 200 | | 2,6 | 4,49 | 2,45 |
| 300 | | 5,3 | 4,52 | 5,47 |
| 400 | | 8,2 | 6,31 | 8,28 |
| 500 | | 10,2 | 8,14 | 10,23 |
| 600 | | 11,6 | 9,69 | 11,61 |

Beispielhafte chemische Zusammensetzungen der erfindungsgemäßen Legierung E4 ist im Vergleich zu den Zusammensetzungen der Legierungen T1 und T2, die dem Stand der Technik entsprechen, in der Tabelle 2 aufgeführt.

**Tabelle 2:**

| | | | |
|---|---|---|---|
| Beispielhafte chemische Zusammensetzung der erfindungsgemäßen Legierung E4 im Vergleich zu beispielhaften Zusammensetzungen von Legierungen T1 und T2, die dem Stand der Technik entsprechen. | | | |

| Element (Masse-%) | E4 | T1 | T2 |
|---|---|---|---|
| C | 0,109 | 0,007 | 0,003 |
| S | 0,0008 | 0,003 | 0,0002 |
| N | 0,001 | 0,002 | 0,0025 |
| Cr | 0,20 | 0,03 | 0,03 |
| Ni | 36,40 | 40,80 | 36,15 |
| Mn | 0,14 | 0,55 | 0,24 |
| Si | 0,10 | 0,17 | 0,06 |
| Mo | 0,62 | 0,01 | 0,05 |
| Ti | 0,01 | 0,005 | <0,01 |
| Nb | 0,05 | <0,01 | 0,01 |
| Cu | 0,01 | 0,04 | 0,05 |
| Fe | Rest | Rest | Rest |
| P | 0,002 | 0,003 | 0,002 |
| Al | 0,001 | 0,002 | 0,007 |
| Mg | <0,001 | <0,001 | 0,002 |
| Co | 0,01 | 0,04 | 0,04 |
| O | 0,0055 | 0,002 | 0,002 |

Für bestimmte Anwendungsbereiche kann es sinnvoll sein, Kobalt in vorgegebenen Gehalten (in Masse-%) der erfindungsgemäßen Legierung hinzuzufügen. Zugaben an Kobalt (in Masse-%) liegen hierbei zwischen 0,5 und 7 %, wobei der Nickelgehalt in entsprechender Weise einzustellen ist.

## Patentansprüche

1. Kriechbeständige und ausdehnungsarme Eisen-Nickel-Legierung, die (in Masse-%) neben 0,08 bis 0,12% C, max. 1 % Mn, und max. 1 % Si einen Mo-Gehalt von 0,4 bis 0,8 % und/oder einen Or-Gehalt von 0,1 bis 0,3 %, max. 1,0% Nb, sowie einen Ni-Gehalt von 35 bis 38 % sowie gegebenenfalls zwischen 0.5 und 7% kobalt beinhaltet, Rest-Eisen und herstellungsbedingte Verunreinigungen, wobei die Legierung im Temperaturbereich von 20 bis 100°C einen Wärmeausdehnungskoeffizienten < 6,0 x 10⁻⁶/K aufweist.

2. Verwendung der Eisen-Nickel-Legierung nach einem der Ansprüche 1 für Rahmenteile von Schattenmasken sowie für Schattenmasken von Bildschirmen und Monitoren.

3. Verwendung der Eisen-Nickel-Legierung nach einem der Ansprüche 1 für passive Komponenten von Thermobimetallen.

4. Verwendung der Eisen-Nickel-Legierung nach einem der Ansprüche 1 für Komponenten zur Herstellung, Lagerung und Transport von verflüssigten Gasen.

5. Verwendung der Eisen-Nickel-Legierung nach einem der Ansprüche 1 für Komponenten in der Laser-Technologie.

6. Verwendung der Eisen-Nickel-Legierung nach einem der Ansprüche 1 für Leadframes.

7. Verwendung der Eisen-Nickel-Legierung nach einem der Ansprüche 1 für Bauteile von Elektronenkanonen, insbesondere in Fernsehröhren.

## Claims

1. A creep resistant and low expansive iron-nickel alloy, which contains (in % by mass), besides 0.08 to 0.12% C, max. 1% Mn and max. 1% Si, also a Mo content of 0.4 to 0.8% and/or a Cr content of 0.1 to 0.3%, max. 1.0% Nb as well as a Ni content of 35 to 38% as well as between 0.5 and 7% cobalt, if needed, rest iron and production dependent impurities, wherein the alloy has a thermal coefficient of expansion of < 6.0 x 10⁻⁶/K in the temperature range comprised between 20 and 100°C.

2. Use of the iron-nickel alloy according to claim 1 for frame parts of shadow masks as well as for shadow masks of screens and monitors.

3. Use of the iron-nickel alloy according to claim 1 for passive components of thermostatic bimetals.

4. Use of the iron-nickel alloy according to claim 1 for components for the manufacturing, storage and transport of liquefied gases.

5. Use of the iron-nickel alloy according to claim 1 for components in laser technology.

6. Use of the iron-nickel alloy according to claim 1 for lead frames.

7. Use of the iron-nickel alloy according to claim 1 for structural components of electron-guns, in particular in television tubes.

## Revendications

1. Alliage fer-nickel faiblement expansif et résistant à l'essai de fluage, qui comprend (en % en poids) en plus de 0,08 à 0,12% de C, max. 1% de Mn et max. 1% de Si, une teneur en Mo de 0,4 à 0,8% et/ou une teneur en Cr de 0,1 à 0,3%, max. 1% de Nb ainsi qu'une teneur en Ni de 35 à 38%, le cas échéant, entre 0,5 et 7% de cobalt, le reste étant du fer et des impuretés résultant de l'élaboration, l'alliage ayant un coefficient de dilatation thermique de < 6,0 x 10⁻ ⁶/K dans l'écart de températures compris entre 20 et 100°C.

2. Utilisation de l'alliage fer-nickel selon la revendication 1 pour des éléments de cadre de masques d'ombre ainsi que pour des masques d'ombre des écrans et des moniteurs.

3. Utilisation de l'alliage fer-nickel selon la revendication 1 pour des composants passifs de bilames thermiques.

4. Utilisation de l'alliage fer-nickel selon la revendication 1 pour des composants pour la fabrication, le stockage et le transport des gaz liquéfiés.

5. Utilisation de l'alliage fer-nickel selon la revendication 1 pour des composants dans la technologie de laser.

6. Utilisation de l'alliage fer-nickel selon la revendication 1 pour des lead frames.

7. Utilisation de l'alliage fer-nickel selon la revendication 1 pour des composants structurels des canons électroniques, notamment dans des tubes récepteurs de télévision.
